# FASCICULE DE BREVET EUROPEEN

(11) **EP 0 488 873 B1**
(45) Date de publication et mention de la délivrance du brevet: **23.08.1995**
(21) Numéro de dépôt: 91403179.4
(22) Date de dépôt: 25.11.1991
(51) Int. Cl.: D02G 3/44, D02G 3/40

(54) **Procédé de fabrication de cordes destinées à être soumises à des tractions, notamment de cordes pour raquettes et instruments de musique, et cordes ainsi obtenues**
Herstellungsverfahren für Saiten, die für Zugbeanspruchung bestimmt sind, insbesondere für Saiten für Tennisschläger und Musikinstrumente und auf diese Weise erzielte Saiten
Fabrication process for cords intended for tensile load, particularly for strings of tennis rackets and musical instruments, and strings thus obtained

(30) Priorité: 26.11.1990 FR 9014754
(43) Date de publication de la demande: 03.06.1992
(73) Titulaire: REGNAULT REYNOLDS S.A., F-26000 Valence (FR); Guyot, Michel, F-92200 Neuilly Sur Seine (FR); Delcroix, Guy, Jean, F-75017 Paris (FR)
(72) Inventeur: Najotte, Michel Maurice, F-26000 Valence (FR); Guyot, Michel Olivier, F-92200 Neuilly-sur-Seine (FR); Delcroix, Guy Jean, F-75017 Paris (FR)
(74) Mandataire: Lemoine, Robert

(56) Documents cités:
- EP-A- 0 125 953
- DE-A- 3 002 405
- FR-A- 2 356 762
- FR-A- 2 604 193

## Description

La présente invention concerne un procédé de fabrication de cordes destinées à être soumises à des tractions, notamment de cordes pour raquettes et instruments de musique, comprenant une étape dans laquelle on réalise un fil à partir de fibres, une étape dans laquelle on imprègne le fil avec une résine, une étape dans laquelle on enduit le fil imprégné avec une matière synthétique pour le munir d'une gaine, une étape dans laquelle on fait réticuler complètement la matière synthétique, et une étape dans laquelle on ajuste l'épaisseur de la gaine, ce procédé étant connu d'après le document FR-A-2 356 762.

Les cordes obtenues par la mise en oeuvre du procédé ci-dessus comportent un fil central constitué de fibres continues. Lorsqu'elles sont montées sur des raquettes, ces cordes ont alors tendance à vibrer sous les impacts des balles et à transmettre leurs vibrations jusqu'au bras des joueurs. Or ces vibrations risquent d'engendrer des lésions anatomiques dites "tennis elbow" ayant des conséquences dommageables tant sur le jeu que sur la santé du joueur.

FR-A-2 356 762 décrit un procédé de fabrication de cordes, consistant à former au moins un faisceau de multifilaments continus, à imprégner le faisceau avec un adhésif thermodurcissable, à prépolymériser le produit d'imprégnation, à retordre le faisceau en évitant l'essorage des multifilaments imprégnés et à achever la polymérisation du produit d'imprégnation.

Lorsqu'elles sont montées sur des raquettes de tennis, les cordes réalisées suivant ce procédé n'assurent toutefois qu'un certain amortissement des vibrations.

La présente invention se propose plus particulièrement de remédier aux inconvénients des cordes actuelles qui sont destinées à être soumises à des tractions, et pour ce faire elle a pour objet un procédé du type comportant les étapes mentionnées ci-dessus, qui est caractérisé en ce que pour réaliser le fil, on utilise des fibres discontinues que l'on soumet à des opérations textiles d'intersecting et d'étirage-tordage, l'intersecting ayant pour but d'orienter les fibres parallèlement les unes aux autres, tandis que l'étirage-tordage permet d'obtenir un fil continu.

Les fibres discontinues permettent d'obtenir une corde capable de limiter et d'amortir plus rapidement les vibrations s'exerçant sur elle lorsqu'elle est soumise à des tractions. En montant cette corde sur une raquette, on peut donc éviter que les vibrations dues aux impacts des balles soient transmises au bras du joueur et affectent les performances de ce dernier.

Pour obtenir une corde présentant un excellent pouvoir d'amortissement, il est souhaitable que les fibres discontinues aient une longueur de l'ordre de 20 à 500 mm, de préférence de 50 à 250 mm, titrent de l'ordre de 1 à 100 dtex, de préférence de l'ordre 1 à 20 dtex et présentent une frisure de l'ordre de 4 à 12 par centimètre.

Il est par ailleurs avantageux d'utiliser des fibres discontinues réalisées en au moins un matériau choisi dans le groupe comprenant les fibres textiles naturelles, le carbone, le verre, les métalloïdes, les métaux, les alliages métalliques, les polyesters, les polyéthers, les polyuréthanes, les polyamides, les polyoléfines, les composés acryliques, les composés vinyliques et les aramides.

On précisera ici que les fibres discontinues peuvent être pleines ou creuses et avoir une section quelconque, leur section pouvant par exemple être ronde, elliptique, triangulaire, carrée, rectangulaire ou à plusieurs lobes.

Lors de la mise en oeuvre du procédé selon l'invention, il convient de réaliser les étapes d'intersecting et d'étirage-tordage avant l'étape d'imprégnation qui peut être réalisée en immergeant le fil dans un bac contenant la résine à l'état liquide.

Il est par ailleurs souhaitable de faire réticuler complètement la résine d'imprégnation avant d'enduire le fil, la réticulation étant réalisée alors que le fil est mis en tension.

La réticulation réalisée sous tension permet d'obtenir une bonne liaison entre la résine et les fibres et par suite une corde présentant une meilleure résistance à la traction.

Conformément à l'invention, la résine d'imprégnation et la matière synthétique constituant la gaine peuvent être de même nature et consister en un matériau choisi dans le groupe comprenant les polyesters, les polyéthers, les polyamides, les époxydes, les polyuréthanes, les cyanoacrylates, les composés acryliques, les composés vinyliques et les composés phénoliques, ces différents matériaux pouvant être associés à des solvants et éventuellement à des colorants.

Selon une autre caractéristique du procédé conforme à l'invention, on peut avantageusement polir le fil imprégné avant de l'enduire avec la matière synthétique, ce polissage pouvant par exemple être réalisé en faisant passer le fil entre des disques abrasifs souples.

Selon encore une autre caractéristique du procédé conforme à l'invention, on peut faire réticuler la résine d'imprégnation en chauffant le fil dans un four dont la température est réglée pour éviter une détérioration des fibres discontinues.

A titre d'exemple, on précisera que l'on fait circuler le fil imprégné dans le four de façon à ce qu'il séjourne dans ce dernier pendant une durée de l'ordre de 10 secondes à 10 minutes, de préférence de 30 secondes à 3 minutes.

Pour obtenir une corde de diamètre constant, on peut avantageusement ajuster l'épaisseur de la gaine en faisant passer le fil enduit dans une série de filières de diamètres décroissants. A l'issue de cette opération de calibrage, l'épaisseur de la gaine peut être de l'ordre de 0,05 à 0,5 mm.

Les cordes obtenues par la mise en oeuvre du procédé décrit ci-dessus sont destinées à être utilisées dans des applications dans lesquelles elles sont susceptibles de subir des tractions, comme par exemple sur des raquettes ou des instruments de musique.

## Revendications

1. Procédé de fabrication de cordes destinées à être soumises à des tractions, notamment de cordes pour raquettes et instruments de musique, comprenant une étape dans laquelle on réalise un fil à partir de fibres, une étape dans laquelle on imprègne le fil avec une résine, une étape dans laquelle on enduit le fil imprégné avec une matière synthétique pour le munir d'une gaine, une étape dans laquelle on fait réticuler complètement la matière synthétique, et une étape dans laquelle on ajuste l'épaisseur de la gaine, caractérisé en ce que pour réaliser le fil, on utilise des fibres discontinues que l'on soumet à des opérations textiles d'intersecting et d'étirage-tordage.

2. Procédé selon la revendication 1, caractérisé en ce que les fibres discontinues ont une longueur de l'ordre de 20 à 500 mm, de préférence de 50 à 250 mm.

3. Procédé selon la revendication 1 ou 2, caractérisé en ce que les fibres discontinues titrent de l'ordre de 1 à 100 dtex, de préférence de 1 à 20 dtex.

4. Procédé selon l'une quelconque des revendications 1 à 3, caractérisé en ce que les fibres discontinues présentent une frisure de l'ordre de 4 à 12 par centimètre.

5. Procédé selon l'une quelconque des revendications 1 à 4, caractérisé en ce que les fibres discontinues sont réalisées en au moins un matériau choisi dans le groupe comprenant les fibres textiles naturelles, le carbone, le verre, les métalloïdes, les métaux, les alliages métalliques, les polyesters, les polyéthers, les polyuréthanes, les polyamides, les polyoléfines, les composés acryliques, les composés vinyliques et les aramides.

6. Procédé selon l'une quelconque des revendications 1 à 5, caractérisé en ce qu'on réalise les étapes d'intersecting et d'étirage-tordage avant l'étape d'imprégnation.

7. Procédé selon l'une quelconque des revendications 1 à 6, caractérisé en ce qu'on fait réticuler complètement la résine d'imprégnation avant d'enduire le fil, la réticulation étant réalisée alors que le fil est mis en tension.

8. Procédé selon l'une quelconque des revendications 1 à 7, caractérisé en ce que la résine d'imprégnation et la matière synthétique sont de même nature.

9. Procédé selon l'une quelconque des revendications 1 à 8, caractérisé en ce que la résine d'imprégnation et la matière synthétique constituant la gaine sont réalisées en un matériau choisi dans le groupe comprenant les polyesters, les polyéthers, les polyamides, les époxydes, les polyuréthanes, les cyanoacrylates, les composés acryliques, les composés vinyliques et les composés phénoliques, ces différents matériaux pouvant être associés à des solvants et éventuellement à des colorants.

10. Procédé selon l'une quelconque des revendications 1 à 9, caractérisé en ce que l'on polit le fil imprégné avant de l'enduire avec la matière synthétique.

11. Procédé selon l'une quelconque des revendications 1 à 10, caractérisé en ce qu'on fait réticuler la résine d'imprégnation en chauffant le fil dans un four dont la température est réglée pour éviter un retrait des fibres discontinues.

12. Procédé selon la revendication 11, caractérisé en ce qu'on fait circuler le fil imprégné dans le four de façon à ce qu'il séjourne dans ce dernier pendant une durée de l'ordre de 10 secondes à 10 minutes, de préférence de 30 secondes à 3 minutes.

13. Procédé selon l'une quelconque des revendications 1 à 12, caractérisé en ce qu'on ajuste l'épaisseur de la gaine en faisant passer le fil enduit dans une série de filières de diamètres décroissants.

14. Procédé selon l'une quelconque des revendications 1 à 13, caractérisé en ce que la gaine a une épaisseur de l'ordre de 0,05 à 0,5 mm.

## Claims

1. A process for manufacturing strings to be subjected to tensile stress, in particular strings for rackets and musical instruments, including a step in which a thread is produced from fibres, a step in which the thread is impregnated with a resin, a step in which the impregnated thread is coated with a synthetic material to provide it with a sheath, a step in which the synthetic material is caused to be completely cross-linked, and a step in which the thickness of the sheath is adjusted, characterized in that for producing the thread discontinuous fibres are used which are subjected to textile operations of intersecting and drawing-twisting.

2. The process according to claim 1, characterized in that the discontinuous fibres have a length in the order of 20 to 500 mm, and preferably of 50 to 250 mm.

3. The process according to claim 1 or 2, characterized in that the discontinuous fibres have a number in the order of 1 to 100 dtex, and preferably of 1 to 20 dtex.

4. The process according to any of claims 1 to 3, characterized in that the discontinuous fibres have 4 to 12 curls per centimeter.

5. The process according to any of claims 1 to 4, characterized in that the discontinuous fibres are made of at least one material chosen from the group comprising natural textile fibres, carbon, glass, metalloids, metals, metallic alloys, polyesters, polyethers, polyurethanes, polyamides, polyolefins, acrylic compounds, vinyl compounds and aramids.

6. The process according to any of claims 1 to 5, characterized in that the intersecting and drawing-twisting steps are carried out prior to the impregnation step.

7. The process according to any of claims 1 to 6, characterized in that the impregnating resin is caused to be completely cross-linked prior to coating the thread, cross-linking being carried out while the thread is under tension.

8. The process according to any of claims 1 to 7, characterized in that the impregnating resin and the synthetic material are of the same kind.

9. The process according to any of claims 1 to 8, characterized in that the impregnating resin and the synthetic material forming the sheath are made of a material chosen from the group comprising polyesters, polyethers, polyamides, epoxides, polyurethanes, cyanoacrylates, acrylic compounds, vinyl compounds and phenolic compounds, it being possible to associate these different materials with solvents, and possibly with dyes.

10. The process according to any of claims 1 to 9, characterized in that the impregnated thread is polished before it is coated with the synthetic material.

11. The process according to any of claims 1 to 10, characterized in that the impregnating resin is caused to be cross-linked by heating the thread in an oven, the temperature of which is set so as to prevent shrinkage of the discontinuous fibres.

12. The process according to claim 11, characterized in that the impregnated thread is passed through the oven so that it dwells therein for a duration in the order of 10 seconds to 10 minutes, and preferably of 30 seconds to 3 minutes.

13. The process according to any of claims 1 to 12, characterized in that the thickness of the sheath is adjusted by causing the coated thread to pass through a series of dies of decreasing diameters.

14. The process according to any of claims 1 to 13, characterized in that the sheath has a thickness in the order of 0.05 to 0.5 mm.

## Patentansprüche

1. Herstellungsverfahren für Saiten, die für Zugbeanspruchung bestimmt sind, insbesondere für Saiten für Tennisschläger und Musikinstrumente, das einen Schritt umfaßt, bei dem ein Garn aus Fasern hergestellt wird, einen Schritt, bei dem das Garn mit einem Harz imprägniert wird, einen Schritt, bei dem das imprägnierte Garn mit Kunststoff überzogen wird, damit es mit einer Hülle versehen ist, einen Schritt, bei dem der Kunststoff völlig vernetzt wird, und einen Schritt, bei dem die Dicke der Hülle eingestellt wird, dadurch gekennzeichnet, daß zur Herstellung des Garns Spinnfasern verwendet werden, die den textilen Arbeiten Intersecting und Strecken-Verdrehen unterzogen werden.

2. Verfahren nach Anspruch 1, dadurch gekennzeichnet, daß die Spinnfasern etwa 20 bis 500 mm, vorzugsweise 50 bis 250 mm lang sind.

3. Verfahren nach Anspruch 1 oder 2, dadurch gekennzeichnet, daß die Spinnfasern eine Feinheitsnummer von etwa 1 bis 100 dtex, vorzugsweise 1 bis 20 dtex aufweisen.

4. Verfahren nach einem der Ansprüche 1 bis 3, dadurch gekennzeichnet, daß die Spinnfasern eine Kräuselung von etwa 4 bis 12 pro Zentimeter aufweisen.

5. Verfahren nach einem der Ansprüche 1 bis 4, dadurch gekennzeichnet, daß die Spinnfasern aus mindestens einem Material aus der Gruppe von natürlichen Textilfasern, Kohlenstoff, Glas, Metalloiden, Metallen, Metall-Legierungen, Polyester, Polyether, Polyurethan, Polyamid, Polyolefin, Acryl- und Vinylverbindungen und Aramid erzeugt werden.

6. Verfahren nach einem der Ansprüche 1 bis 5, dadurch gekennzeichnet, daß die Schritte Intersecting und Strecken-Verdrehen vor dem Schritt Imprägnierung ausgeführt werden.

7. Verfahren nach einem der Ansprüche 1 bis 6, dadurch gekennzeichnet, daß der Imprägnierungsharz vor dem Überziehen des Garns völlig vernetzt wird, wobei die Vernetzung durchgeführt wird, während das Garn unter Spannung gesetzt ist.

8. Verfahren nach einem der Ansprüche 1 bis 7, dadurch gekennzeichnet, daß der Imprägnierungsharz und der Kunststoff gleicher Art sind.

9. Verfahren nach einem der Ansprüche 1 bis 8, dadurch gekennzeichnet, daß der Imprägnierungsharz und der Kunststoff, der die Hülle bildet, aus einem Material aus der Gruppe der Polyester, Polyether, Polyamid, Epoxydharz, Polyurethan, Cyanacrylat, Acryl-, Vinyl- und Phenolverbindungen erzeugt werden, wobei diese verschiedenen Materialien mit Lösungsmitteln und evtl. mit Färbemitteln kombiniert werden können.

10. Verfahren nach einem der Ansprüche 1 bis 9, dadurch gekennzeichnet, daß das imprägnierte Garn vor dem Überziehen mit dem Kunststoff geglättet wird.

11. Verfahren nach einem der Ansprüche 1 bis 10, dadurch gekennzeichnet, daß der Imprägnierungsharz vernetzt wird, indem das Garn in einem Ofen erwärmt wird, dessen Temperatur zur Vermeidung eines Schrumpfens der Spinnfasern eingestellt ist.

12. Verfahren nach Anspruch 11, dadurch gekennzeichnet, daß das imprägnierte Garn derart durch den Ofen geführt wird, daß seine Verweilzeit in diesem etwa 10 Sekunden bis 10 Minuten, vorzugsweise 30 Sekunden bis 3 Minuten beträgt.

13. Verfahren nach einem der Ansprüche 1 bis 12, dadurch gekennzeichnet, daß die Dicke der Hülle eingestellt wird, indem das überzogene Garn durch eine Reihe von Düsen abnehmenden Durchmessers durchgeführt wird.

14. Verfahren nach einem der Ansprüche 1 bis 13, dadurch gekennzeichnet, daß die Hülle etwa 0,05 bis 0,5 mm dick ist.
